# EUROPÄISCHE PATENTANMELDUNG

(11) **EP 0 431 297 A1**
(43) Veröffentlichungstag der Anmeldung: **12.06.1991**
(21) Anmeldenummer: 90120312.5
(22) Anmeldetag: 23.10.1990
(51) Int. Cl.: C23C 8/46

(54) **Verfahren zum Aufkohlen von Werkstücken**

(30) Priorität: 07.12.1989 DE 3940426
(71) Anmelder: DEGUSSA AG, D-60311 Frankfurt (DE)
(72) Erfinder: Wahl, Georg, Dipl.-Ing., W-6458 Rodenbach 1 (DE); Melber, Albrecht, Dr., W-6100 Darmstadt (DE)

(57) **Zusammenfassung**

Bestimmte Randkohlenstoffgehalte und Aufkohlungstiefen bei Werkstücken aus Stahl in Salzbädern kann man bei Kenntnis der Kohlenstoffverlaufskurve über die Behandlungszeit erzielen. Zur Berechnung der Kohlenstoffverlaufskurve benötigt man die Parameter Badtemperatur, Kohlenstoffpegel und Stoffübergangszahl. Die Stoffübergangszahl β lässt sich aus der Aktivatorkonzentration A im Bad durch die Gleichung β = a·exp (b·ln A-c) berechnen.

## Beschreibung

Die Erfindung betrifft ein Verfahren zum Aufkohlen von Werkstücken aus Stahl in einem oder zwei Salzbädern bis zu einem bestimmten Randkohlenstoffgehalt und einer bestimmten Aufkohlungstiefe durch Darstellung der Kohlenstoffverlaufskurve und Ausbringen der Werkstücke beim Erreichen der gewünschten Werte, wobei die Kohlenstoffverlaufskurve aus den Parametern Badtemperatur, Kohlenstoffpegel des Bades und Stoffübergangszahl berechnet wird, die Badtemperatur gemessen und der Kohlenstoffpegel mittels eines bekannten Indikators bestimmt werden.

Die Aufkohlung in Salzbädern ist ein seit langem bekanntes Verfahren, um die Oberfläche von Werkstücken aus Eisen und Stahl in ihren mechanischen und chemischen Eigenschaften zu verbessern. Dazu wird ein bestimmter Randkohlenstoffgehalt und eine bestimmte Aufkohlungstiefe im Werkstück benötigt.

Bei der bisher bekannten Aufkohlung von Stahl in Salzbädern werden die aufzukohlenden Werkstücke in ein Salzbad eingebracht, in dem bei einer bestimmten Temperatur ein bestimmtes konstantes Kohlenstoffangebot vorliegt, wobei die Badtemperatur mit einem geeigneten Temperaturmeßgerät und das Kohlenstoffangebot, welches vom Salzbad zur Verfügung gestellt wird, beispielsweise mit einer Folienprobenmessung als Kohlenstoffpegel bestimmt werden können.

Der Kohlenstoff, der im Salzbad freigesetzt wird, diffundiert durch die Salzschmelze an die Werkstückoberfläche und innerhalb des Werkstücks selbst vom Rand in das Werkstückinnere hinein. Die Geschwindigkeit, mit welcher der Kohlenstoff vom Salzbad an die Werkstückoberfläche gelangt und dort zur Eindiffusion in das Werkstück zur Verfügung gestellt wird, wird durch die Stoffübergangszahl beschrieben, wobei die Stoffübergangszahl als Meßgröße nicht direkt bestimmt werden kann.

Die Kohlenstoffverteilung vom Rand des Werkstücks bis zum Kern des Werkstücks läßt sich durch die Kohlenstoffverlaufskurve darstellen. Der Kohlenstoffverlauf nach einer bestimmten Behandlungszeit beschreibt die örtliche Konzentration des eindiffundierten Kohlenstoffes über der Eindringtiefe.

Zielsetzung einer Aufkohlungsbehandlung von Stählen in einem Salzbad ist es, durch eine geeignete Behandlung neben einem definierten Randkohlenstoffgehalt auch eine definierte Aufkohlungstiefe einzustellen. Es ist bisher nur auf empirischem Weg möglich, die genaue Behandlungszeit zur Einstellung der Zielgrößen, Randkohlenstoffgehalt und Aufkohlungstiefe vorauszusagen, da für eine genaue Berechnung der Kohlenstoffverlaufskurve mit einem geeigneten Diffusionsmodell durch einen Prozeßrechner neben den bekannten Parametern Temperatur und Kohlenstoffpegel auch die stoffübergangszahl bekannt sein muß.

Es war daher Aufgabe der vorliegenden Erfindung, ein Verfahren zum Aufkohlen von Werkstucken gemäß dem Oberbegriff des Patentanspruchs 1 zu finden, bei dem aus einer Berechnung der Stoffübergangszahl ß die Kohlenstoffverlaufskurve dargestellt und damit die Behandlungszeit der Werkstücke im Salzbad bestimmt werden kann.

Diese Aufgabe wird erfindungsgemäß durch die Maßnahmen des kennzeichnenden Teil von Patentanspruch 1 gelöst.

Es wurde überraschenderweise gefunden, daß sich die Stoffübergangszahl β durch Messung des Aktivatorgehaltes, meist Bariumchlorid, im Salzbad nach folgender Gleichung berechnen lässt:
$\text{β = 10⁻⁹ ·a·exp (b · ln A-C) [m · sec⁻¹]}$
wobei die Konstanten a = 0,25-0,30, b = 1,6-1,7 und c = 0,1 betragen und A der Aktivatorgehalt des Salzbades in Gewichtsprozent bedeutet. Mit der Stoffübergangszahl β lässt sich die Kohlenstoffverlaufskurve für verschiedene Behandlungszeiten berechnen, so daß die Werkstücke gezielt aus dem Salzbad entfernt werden können.

Vorzugsweise wird der Aktivatorgehalt im Salzbad so eingestellt, daß sich eine Stoffübergangszahl β von 0,1·10⁻⁷ bis 3·10⁻⁷ [m · sec⁻¹] ergibt.

Bei kleinen Stoffübergangszahlen verläuft der Transport des Kohlenstoffes an die Werkstückoberfläche langsam,
so daß der an der Oberfläche bereitgestellte Kohlenstoff schnell in das Werkstückinnere eindiffunieren kann, und der Randkohlenstoffgehalt des Werkstückes nur langsam ansteigt. Auf diese Weise lassen sich auch bei hohem Kohlenstoffangebot, entsprechend einem hohen Kohlenstoffpegel des Aufkohlungsbades niedrige Randkohlenstoffgehalte einstellen.

Bei großen Stoffübergangszahlen wird der zur Verfügung gestellte Kohlenstoff sehr schnell an die Oberfläche transportiert, so daß mehr Kohlenstoff zur Verfügung steht, als in das Werkstück eindiffundieren kann, und der Randkohlenstoffgehalt sich schnell dem Wert des Kohlenstockpegel nähert. Dadurch können große Randkohlenstoffgehalte auch bei kleinen Aufkohlungstiefen eingestellt werden.

Auf diese Weise lassen sich durch Berechnung der Stoffübergangszahlen der jeweils gewünschte Randkohlenstoffgehalt und die gewünschte Aufkohlungstiefe durch Berechnung der Kohlenstoffverlaufskurven in Abhängigkeit von der Behandlungszeit vorausberechnen und einstellen.

Durch Kenntnis der Stoffübergangszahl β ist es auch möglich, im Werkstück neben einem bestimmten Randkohlenstoffgehalt und einer bestimmten Aufkohlungstiefe eine fast gleichmäßige Kohlenstoffkonzentration im Randbereich einzustellen. Eine solche gleichmäßige Kohlenstoffkonzentration bewirkt einen optimalen Härteverlauf in dieser Schicht.

Dazu wird in einer Weiterentwicklung der Erfindung in einem Zweistufenverfahren zuerst in einem Aufkohlungsbad ein bestimmter Randkohlenstoffgehalt und dann in einem Diffusionsbad eine gewünschte Aufkohlungstiefe eingestellt, wobei das Aufkohlungsbad auf einen hohen Kohlenstoffpegel und Stoffübergangszahlen zwischen 1,5·10⁻⁷ und 3,0·10⁻⁷ [m·sec⁻¹] und das Diffusionsbad auf Stoffübergangszahlen zwischen 0,1·10⁻⁷ und 1,5·10⁻⁷ [m·sec⁻¹] eingestellt werden.

Das Werkstück wird zuerst in einem ersten Salzbad mit einem hohen Kohlenstoffpegel und einer großen Stoffübergangszahl im Bereich zwischen 1,5·10⁻⁷ und 3·10⁻⁷ [m·sec⁻¹] aufgekohlt, wobei die Stoffübergangszahl wiederum aus der Gleichung berechnet wird, und anschließend in einer Diffusionsbehandlung in einem zweiten Salzbad mit einer niedrigen Stoffübergangszahl im Bereich 0,1-10⁻⁷ bis 1,5·10⁻⁷ [m·sec⁻¹] und einem, dem angestrebten Randkohlenstoffgehalt entsprechenden Kohlenstoffangebot behandelt, so daß der vorgegebene Randkohlenstoffgehalt, die vorgegebene Aufkohlungstiefe, sowie der horizontale Kohlenstoffverlauf am Werkstückrand genau eingestellt werden.

Durch die Berechnung der Stoffübergangszahlen des Aufkohlungsbades und des Diffusionsbades können die Kohlenstoffverlaufskurve in Abhängigkeit der Behandlungszeiten bestimmt werden, so daß der gwünschte Kohlenstoffverlauf im Werkstück auf einfache Weise herzustellen ist.

Weiterhin ist es möglich, das Verhältnis von Kohlungsdauer und Diffusionsdauer bei der zweistufigen Salzbadbehandlung so einzustellen, daß der angestrebte Kohlenstoffverlauf in einer möglichst kurzen Behandlungszeit eingestellt wird.

Die Abbildungen zeigen Kohlenstoffverlaufskurven, wobei in Abbildung 1 drei verschiedene Kohlenstoffverlaufskurven dargestellt sind, die sich nach einer Behandlungszeit von einer Stunde bei 930°c und einem Kohlenstoffpegel von 0,8 Gew. % C und den angegebenen unterschiedlichen Stoffübergangszahlen ergeben.

Abbildung 2 zeigt Kohlenstoffverlaufskurven für das Zweistufenverfahren, wobei auf der Ordinatenachse der Kohlenstoffgehalt im Randbereich eines Werkstücks und auf der Abszissenachse der Abstand von der Oberfläche aufgetragen ist. Sie zeigt eine Kurve 1, welche die Kohlenstoffverlaufskurve eines Werkstückes aus 16MnCr5 nach einer Behandlungszeit von 4 Stunden bei 950°C in einem ersten Salzbad I mit hohem Kohlenstoffangebot und einer Stoffübergangszahl von 2,5·10⁻⁷ [m·sec⁻¹] darstellt. Die Kurve 2 zeigt den Kohlenstoffverlauf, der sich nach der anschließenden Diffusionsbehandlung nach einer Behandlungszeit von 35 Minuten bei 905°C in einem zweiten Salzbad II mit einem niedrigeren Kohlenstoffangebot und einer Stoffübergangszahl von 1·10⁻⁷ [m·sec⁻¹] einstellt.

Das im Salzbad I erzielte Kohlenstoffprofil zeigt nach Ende der Behandlung eine große Aufkohlungstiefe, der hohe Randkohlenstoffgehalt ist jedoch unerwünscht, da er zu einem Randhärteabfall führen würde.

Im Salzbad II wird durch eine Kohlenstoffdiffusion ins Innere ein niedrigerer Randkohlenstoffgehalt eingestellt, bei dem durch den horizontalen Kohlenstoffverlauf im Randbereich eine optimale Härteverteilung am Rand des Werkstückes gewährleistet ist.

Die Einstellung eines gewünschten Kohlenstoffverlaufes erfolgt durch die Behandlungszeiten, die man in den einzelnen Bädern benötigt. Bei Kenntnis der Badtemperaturen, der Kohlenstoffpegel und durch Berechnung der Stoffübergangszahlen der einzelnen Salzbäder mit einem Rechenprogramm, welches die Aufkohlung des Werkstücks im Salzbad auf einem Prozeßrechner simuliert, können diese Behandlungszeiten vorausberechnet werden.

Nach Vorgabe eines Randkohlenstoffgehaltes von 0,9 [Gew. %] Kohlenstoff und einer Aufkohlungstiefe von 1,1 [mm] (bezogen auf 0,35 c [Gew. %] ) erhält man für das in Abbildung 2 gezeigte Bespiel, Behandlungszeiten von 4,00 Stunden im Salzbad I, und von 0,35 Stunden im Salzbad II.

Es ist durch das erfindungsgemäße Verfahren somit möglich, die Zeiten zu definieren, die man zur Behandlung in den einzelnen Salzbädern benötigt, um einen definierten Kohlenstoffverlauf, der idealerweise im Randbereich einen horizontalen Verlauf aufweist, einzustellen. In kurzen Behandlungszeiten können relativ große Aufkohlungstiefen erzielt werden, der Kohlenstoffverlauf im Randbereich kann gezielt und hinsichtlich des späteren Härteverlaufes optimal eingestellt werden.

## Patentansprüche

1. Verfahren zum Aufkohlen von Werkstücken aus Stahl in einem oder zwei Salzbädern bis zu einem bestimmten Randkohlenstoffgehalt und einer bestimmten Aufkohlungstiefe durch Darstellung der Kohlenstoffverlaufskurve und Ausbringen der Werkstücke beim Erreichen der gewünschten Werte, wobei die Kohlenstoffverlaufskurve aus den Parametern Badtemperatur, Kohlenstoffpegel des Bades und Stoffübergangszahl berechnet wird, die Badtemperatur gemessen und der Kohlenstoffpegel mittels eines bekannten Indikators bestimmt werden, dadurch gekennzeichnet, daß die Stoffübergangszahl β durch Messung des Aktivatorgehaltes im Salzbad nach folgender Gleichung berechnet wird.
$\text{β = 10⁻⁹ · a·exp (b·ln A-c) [m · sec⁻¹]}$
wobei a = 0,25 - 0,30, b = 1,6-1,7 und c = 0,1 betragen und A = Aktivatorgehalt [Gew. %] bedeutet.

2. Verfahren nach Anspruch 1,
dadurch gekennzeichnet,
daß die Stoffübergangszahl im Salzbad durch Wahl der Aktivatorkonzentration auf Werte zwischen 0,1 · 10⁻⁷ und 3 · 10⁻⁷ [m · sec⁻¹] eingestellt wird.

3. Verfahren nach Anspruch 1,
dadurch gekennzeichnet,
daß der Randkohlenstoffgehalt in einem Aufkohlungsbad mit β-Werten zwischen 1,5 · 10⁻⁷ und 3,0 · 10⁻⁷ [m · sec`⁻¹] und die Aufkohlungstiefe in einem Diffusionsbad mit β-Werten zwischen 0,1 · 10⁻⁷ und 1,5 · 10⁻⁷ [m · sec⁻¹] eingestellt werden.
